# EUROPÄISCHE PATENTSCHRIFT

(11) **EP 0 628 675 B1**
(45) Veröffentlichungstag und Bekanntmachung des Hinweises auf die Patenterteilung: **08.09.1999**
(21) Anmeldenummer: 94108712.4
(22) Anmeldetag: 07.06.1994
(51) Int. Cl.: E04C 5/07, E04C 5/08, B28B 23/06

(54) **Verfahren zur Bewehrung eines Betonbauwerks und Bewehrungselemente hierfür**
Method for reinforcing a concrete structure and reinforcing elements for carrying out the method
Méthode pour le renforcement d'une structure en béton et éléments de renfort pour la mise en oeuvre du procédé

(30) Priorität: 07.06.1993 DE 4318904
(43) Veröffentlichungstag der Anmeldung: 14.12.1994
(73) Patentinhaber: Kinkel, Horst, Dr.-Ing., D-64287 Darmstadt (DE); König, Gert, Dr.-Ing., D-61476 Kronberg (DE)
(72) Erfinder: Kinkel, Horst, Dr.-Ing., D-64287 Darmstadt (DE); König, Gert, Dr.-Ing., D-61476 Kronberg (DE)
(74) Vertreter: Wächtershäuser, Günter, Prof. Dr.

(56) Entgegenhaltungen:
- BE-A- 570 664
- DE-A- 2 759 161
- FR-A- 1 296 929
- FR-A- 2 495 668
- GB-A- 582 862
- GB-A- 615 433
- US-A- 2 745 164
- US-A- 4 077 440
- US-A- 4 240 776
- US-A- 5 143 674

## Beschreibung

Die Erfindung betrifft Verfahren zur Bewehrung von Betonbauwerken gemäß dem Oberbegriff der Ansprüche 1 und 5.

Ein solches Verfahren ist bekannt aus der DE-A-2 759 161.

Betonbauwerke müssen bewehrt werden. Üblicherweise verwendet man hierzu schlaffe Stahlstäbe oder Stahlmatten. Diese haben den Vorteil, daß man sie beliebig zuschneiden und biegen kann, je nach den örtlichen Gegebenheiten. Dieses Verfahren ist auf Stähle geringer Güte beschränkt. Stähle hoher Güte sind wegen der hohen Dehnung nicht mit Vorteil einsetzbar. Es ist daher vorgeschlagen worden, zur Bewehrung von Betonbauwerken in den Ortbeton schlaffe Betonstab-Fertigteile einzulegen, die ihrerseits mit Stahlstäben hoher Güte vorgespannt sind. Diese haben sich jedoch nicht durchgesetzt, da sich vor allem aus der Natur dieser Bewehrungselemente als vorgespannte Betonfertigteile eine Beschränkung auf gerade Stücke ergab. Damit kommen sie als allgemeiner Ersatz für schlaffen Bewehrungsstahl nicht in Frage.

Es ist daher Aufgabe der Erfindung, ein Bewehrungsverfahren zu schaffen, bei dem Bewehrungselementhalbware auf Lager, vorzugsweise endlos, gefertigt werden kann und bei Gebrauch, d.h. vor dem Einbetonieren, gegebenenfalls nach Zuschneiden auf die benötigte Länge, nachträglich die erforderlichen Krümmungen erhält.

Diese Aufgabe wird durch das Verfahren gemäß den Ansprüchen 1 und 5 gelöst. Versuche an zentrisch hochvorgespannten, dünnen Betonteilen haben gemäß US-A-5 143 674 gezeigt, daß diese Teile, wenn sie über eine Rolle gebogen werden, große Verkrümmungen mitmachen können, ohne daß eine Zerstörung mit einem Verlust der Vorspannung erfolgt. Entscheidend ist, daß nicht über scharfe Ecken gebogen wird, sondern daß der Biegerollendurchmesser auf die Betondicke und Betonart sowie die Vorspannung abgestimmt wird. Je nach dem Verhältnis von Betondicke zu Biegerollendurchmesser treten an der Außenseite Risse auf. Läßt man den gebogenen Stab nach kurzer Zeit los, so zeigt es sich, daß er wieder seine gerade Form annimmt. Versuche haben jedoch ergeDen, daß bei hinreichend dünnen Elementen, die längere Zeit in der gebogenen Form gehalten wurden, die äußeren Risse verschwinden und die Teile nach dem Loslassen die gebogene Form behalten. Die Erklärung für dieses Verhalten ist in der Kriechfähigkeit des Betons zu suchen. Beton verformt sich plastisch unter Dauerlast. Diese Verformung ist umso höher, je höher die Betondruckspannung ist. Beim Biegen über die Rolle wirkt die Vorspannung nur auf die Fläche des ungerissenen Querschnitts, und zu dieser Erhöhung der mittigen Spannung kommen sehr hohe Spannungsspitzen am Druckrand an der Rolle. Der Beton verkürzt sich, und er verkrümmt sich, weil der Rand an der Rolle sich viel stärker plastisch verformt als die Mitte.

Dieser Effekt zwangsweise verkrümmter, dünner vorgespannter Betonteile wird erfindungsgemäß dazu benutzt, im Betonbau Techniken anzuwenden, wie sie bei Bändern und Drähten gebräuchlich sind. Es werden sehr dünne, hochvorgespannte Betonelemente hergestellt, die unter Ausnutzung der zwangsweisen Verkrümmung zu gebogenen oder laminar geschichteten oder flächig oder körperlich zusammengesetzten Elementen weiterverarbeitet werden können. Die Dicke der Elemente beträgt 3 bis 20, vorzugsweise 5 bis 10 mm. Sie sind vorzugsweise aus einem hochfesten Mörtel hergestellt, der eventuell als Zusatz gerichtete oder ungerichtete Fasern enthält. Mit Hilfe von dünnen Spanngliedern aus Filamenten aus Glas, Kunststoff, Aramid, Basalt oder aus dünnen Stahldrähten wird eine Betondruckvorspannung von mindestens 20 N/mm² aufgebracht. Die Formgebung durch Kriechen kann unterstützt werden, indem im gebogenen Zustand die Risse mit Kunstharz gefüllt werden oder indem die gebogene Form durch das Laminieren fixiert wird. Die Betonelemente werden in Form von Betondrähten, Betonbändern oder als flächige Strukturen mit der Vorspannung in einer oder mehreren Richtungen ausgeführt. Sie werden vorzugsweise in einem Endlosverfahren hergestellt und für den Einbau oder für die Weiterverarbeitung als gerade Elemente oder aufgewickelt auf Spulen transportiert.

Der Vorteil der Erfindung liegt darin, daß sie die Erweiterung des Einsatzes der Betonstabbewehrung auf gebogene und flächige Bewehrungselemente ermöglicht. Außerdem kann man aus dünnen Bändern durch Laminieren dickere Stäbe fertigen. Es genügt also ein einziges, im Durchlaufverfahren betreibbares Spannbett.

Im folgenden wird die Erfindung anhand von Zeichnungen und Ausführungsbeispielen näher erläutert. Es zeigen
- Fig. 1 a,b: einen schematischen Längssschnitt durch eine intermittierende Fertigung mit zwei verschiedenen Arten der Zugaufbringung im Spannbett,
- Fig. 2 a,b: einen schematischen Längsschnitt durch eine kontinuierliche Fertigung mit zwei verschiedenen Arten der Zugaufbringung im Spannbett,
- Fig. 3 a,b: eine schematische Darstellung von 2 gekoppelten, längsverschieblichen Klemmverankerungen bei kontinuierlicher Fertigung,
- Fig. 4: einen schematischen Längsschnitt durch eine Betonierstation mit umlaufenden Kettenschalungselementen und Spritzdüsen für Beton und Fasern,
- Fig. 5 a-e: Schnitte entlang den Linien a-a bis e-e der Fig. 4,
- Fig. 6: einen schematischen Längsschnitt durch eine Betonierstation mit umlaufenden Kettenschalungselementen und Einzug eines Faserflieses,
- Fig. 7 a-e: Schnitte entlang den Linien a-a bis e-e der Figur 6,
- Fig. 8: einen Schnitt durch ein Kettenschalungselement bei der Betonierung mehrerer Teile im Verband,
- Fig. 9: einen schematischen Schnitt durch eine Extrudiereinrichtung,
- Fig. 10, a,b: vertikale und horizontale Längsschnitte durch eine Betoniereinrichtung mit Injektionslanzen,
- Fig. 11: einen Längsschnitt durch einen Teil der Betoniereinrichtung mit beidseitigem Eindrücken von Faserfliesen,
- Fig. 12: eine Draufsicht auf einen Spannrahmen zum Spannen von Querspanngliedern von Betonmatten,
- Fig. 13 a,b: zwei gekrümmte Elemente vor und nach dem Laminieren zu einem geraden Stab,
- Fig. 14: einen Schnitt durch ein Element beim Biegen über eine Rolle,
- Fig. 15: eine Ansicht eines laminierten Bügelbewehrungselementes,
- Fig. 16 a,b: Draufsichten auf geflochtene und laminierte, flächige Bewehrungselemente,
- Fig. 17: eine perspektivische Darstellung eines Wickelvorganges auf einen Zylinder,
- Fig. 18: eine Seitenansicht eines laminierten Gitterträgers,
- Fig. 19: eine Draufsicht auf die Spannglieder eines in zwei Richtungen vorgespannten Bewehrungselementes,
- Fig. 20: eine Ansicht eines aus Betonbändern laminierten Hallenbinders.

In Fig. 1 ist die Fertigung einer band- oder drahtförmigen Bewehrungselement-Halbware schematisch dargestellt. Die Spannglieder 2 werden von Vorratsrollen 4 abgewickelt. Es können unterschiedliche Materialien wie Stahl, Glas-, Kohlenstoff- oder Kunststoff-Filamente verwendet werden. Zur Verbesserung des Brandverhaltens können auch hitzebeständige Fasern wie Basalt eingesetzt werden. Die Dicke der Spannglieder ist auf die Betondicke abgestimmt. Vorzugsweise kommen Spannglieder von 3 bis 6 mm Dicke zur Anwendung, und es werden im Regelfall je Betonquerschnitt mehrere Spannglieder angeordnet, die von mehreren Vorratsrollen abgewickelt werden. Alternativ werden auf einer Rolle speziell vorgefertigte Spannelemente eventuell mit den Fasern eingesetzt. Sie erstrecken sich durch ein Betonierbett 6 mit einer hin- und herbewegbaren Betonschütteinrichtung 8. Zum Anfahren der Anlage werden die Spannglieder 2 mit ihrem freien Ende an einer Wickelspule 10 verankert. Sie werden sodann mit einer Vorspannkraft vorgespannt, die sich aus dem Betonquerschnitt und der vorgesehenen Betondruckvorspannung ergibt. Bei kleinen Querschnitten kann gemäß Fig. 1 a der Zug über die Vorratsrolle 4 und über die Wickelspule 10 direkt aufgebracht werden. Sodann wird bei ruhenden Spanngliedern 2 betoniert. Nachdem der Beton mindestens teilweise ausgehärtet ist, wird die Wickelspule 10 in Pfeilrichtung gedreht. Dabei wird das biegeweiche vorgespannte Betonband 12 unter der Zugspannung aufgewickelt. Dabei wird ein neuer Abschnitt der Spannglieder 2 in das Betonierbett 6 eingezogen.

Es wird ein Mörtel verwendet, der eine sehr hohe Endfestigkeit kombiniert mit einer schnellen Festigkeitsentwicklung besitzt. Die hohe Endfestigkeit wird durch ein dichtes Korngefüge unter Verwendung von feinstem Silikastaub mit geringem Wasseranteil erreicht, während die Frühfestigkeit durch schnellbindenden Zement und eine Wärmebehandlung erreicht wird. Alternativ werden als Bindemittel auch ganz oder teilweise Polymere eingesetzt. Der Beton wird in der Betonformzone, vorzugsweise bei Bändern, von beiden Seiten aus gleichmäßig eingebracht und durch Walzen oder Rütteln oder durch Pressen in einen Trog verdichtet. Er gleitet dann auf einem Tisch in dem Erhärtungsbereich. Die Länge dieses Bereiches hängt von der Festigkeitsentwicklung des Betons ab. Erst wenn der Beton ausreichende Festigkeit erreicht hat, kann die Vorspannung aufgebracht werden.

Zur Feinverteilung der Risse, zur Spaltzugaufnahme und zur Erhöhung der Robustheit beim Transport können dem Mörtel Fasern zugesetzt werden. Die Wirkung der Fasern steigt mit dem Fasergehalt. Bis zu einem Fasergehalt von ca. 5% können die Fasern dem Mörtel beigemischt werden. Höhere Fasergehalte, die bis zu 30% gehen, können durch Sprühmischen erreicht werden. Alternativ werden die Fasern vor dem Betonieren als Vlies um die Spannglieder herum eingebracht, und der Beton wird in einer geschlossenen Form durch Injizieren eines dünnflüssigen Mörtels in die vorgefertigten Faservliese eingebracht. Eine Alternative besteht darin, die Faservliese in den vorher steif geformten Mörtel von beiden Seiten der Bänder einzuwalzen. Die Nachbehandlung des Mörtels erfolgt z. B. durch Heizen im Autoklaven oder durch Mikrowellen mit eventuellem Tränken mit Polymeren und/oder durch das Aufbringen einer Schutzschicht gegen Austrocknung.

Die Betonelemente werden auf eine Spule aufgewickelt oder in Standardlängen geschnitten. Bei dem Aufbringen der Spannung an den halberhärteten Elementen durch Zug über die Trommeln selbst, wird die Betonhalbware unter Zug auf die Trommeln gewickelt, und die Vorspannung wirkt zunächst nicht als Vorspannung auf den Betonquerschnitt. Dadurch wird das Kriechbelastungsalter bis auf den Zeitpunkt des späteren Abwickelns von der Trommel verschoben.

Die Bewehrungshalbfertigwaren werden zu der Baustelle oder zu dem Weiterverarbeitungsbetrieb transportiert. Üblicherweise wird für jedes Bauteil ein Bewehrungsplan erstellt, der alle Längen und Biegungen für jedes einzelne Bewehrungselement enthält. Nach diesen Angaben werden nun die Teile passend geschnitten, gebogen und laminiert oder auch geflochten oder gewickelt. Es ist wirschaftlich sinnvoll, dabei größere Bewehrungseinheiten zur einfacheren Montage vorzufertigen. Für flächige Bewehrungselemente werden eventuell auch neue Standardprodukte wie Lagermatten durch Flechten oder Laminieren erstellt. Eine Besonderheit der Weiterverarbeitung wird bei Halbwaren angewandt, die den Querschnitt eines Drahtes haben und dadurch mit Techniken bearbeitet werden können, wie sie aus der Seiltechnik bekannt sind. Diese Seil- oder Litzenteile lassen sich zu neuen Bewehrungselementen weiterverarbeiten, und sie sind auch direkt wie Seile oder Litzen verwendbar.

In Fig. 1 b ist eine intermittierende Fertigung gezeigt, bei der die Spannbettspannung der Spannglieder 2 über eine längsspannbare Klemmvorrichtung 14, 16 erzeugt wird. Eine Klemmvorrichtung 14 greift an den Spanngliedern 2 an, die andere 16 an dem erhärteten Bewehrungselement 12. Kraftpfeile symbolisieren das Klemmen und das Spannen.

Anstelle der Klemmvorrichtung für die Spannglieder 2 können auch gebräuchliche Keilverankerungen eingesetzt werden. Bei der Ausbildung der Fertigungsanlage nach Fig. 1 b können auch Bewehrungselemente gefertigt werden, die nicht aufgewickelt werden, sondern gerade bleiben und auf Standardlängen geschnitten werden.

In Fig. 2 a ist eine kontinuierliche Fertigung schematisch im Längsschnitt dargestellt. Im Gegensatz zur intermittierenden Fertigung nach Fig. 1 ist jetzt die Betoniereinrichtung 8 stationär. Der Beton wird in der Betonierform 22 eingebracht und wandert kontinuierlich in den Erhärtungsbereich. Dabei werden die Betonierformen vorzugsweise als wandernde Kettenschalelemente ausgebildet, die über den Erhärtungsbereich hinauslaufen. Die Länge des Erhärtungsbereiches kann je nach Betonzusammensetzung, Nachbehandlungsmaßnahmen und Verschubgeschwindigkeit 50 bis 100 m betragen. In Fig. 2 a ist die Zugerzeugung über die beiden Spulen 4 und 10 dargestellt. Die Bewegung der Vorratsspule 4 und der Aufwickelspule 10 erfolgt kontinuierlich. In Fig. 2 b ist die kontinuierliche Fertigung mit längsverschieblichen Klemmvorrichtungen 30 dargestellt. Wie bei der Fig. 1 b können dabei auch gerade Bewehrungselemente ohne Aufwicklung gefertigt werden.

Die Wirkungsweise der kontinuierlich längsverschieblichen, gekoppelten Klemmvorrichtungen 30 ist in Fig. 3 a,b erläutert. Dabei wird nur die Vorrichtung an der Spanngliedseite dargestellt. Die Vorrichtung an der Seite der Bewehrungselemente wirkt entsprechend. Die Vorrichtung besteht aus zwei gleichartigen Klemmvorrichtungen 30, die miteinander gekoppelt sind und gegenläufige Bewegungen ausführen. Die Spannkraft wird über die Riffelplatten 32 aufgebracht, die mit Klemmpressen 34 zusammengedrückt werden. Sie wird über ein Gehäuse 35 auf Längszylinder 36 übertragen. Diese Zylinder bewegen sich in Längsrichtung, wie durch den Bewegungspfeil 38 dargestellt. Im folgenden soll die Arbeitsweise erläutert werden. In dem in Fig. 2 b gezeigten Zustand sind die Pressen 30 a und 30 c geöffnet und die Pressen 30 b und 30 d geschlossen. Dieser Zustand ist in Fig. 3 a für 30 a und 30 b vergrößert dargestellt. Die Pressen 30 b und 30 d bewegen sich kontinuierlich nach rechts, wobei sie die Spannglieder 2 und das Bewehrungselement 12 unter Zugspannung halten und gleichzeitig transportieren. Während dieser Zeit sind die Pressen 30 a und 30 b geöffnet und werden nach links bewegt. Noch bevor die Längszylinder 36 der Pressen 30 b und 30 d an ihrem Hubende ankommen, werden die Pressen 30 a und 30 c angehalten, geschlossen und zusammen mit den Pressen 30b und 30 d in umgekehrte Richtung (nach rechts) bewegt. Danach werden die Pressen 30 b, 30 d geöffnet. Dieser Zustand ist in Fig. 3 b gezeigt. Nun übernehmen die Pressen 30 a und 30 c den Transport unter Zugspannung. Die Pressen 30 b und 30 d werden nun im geöffneten Zustand nach links bewegt. Dieser Vorgang wiederholt sich intermittierend, wobei jedoch das Bewehrungselement 12 und die Spannglieder kontinuierlich unter Zugspannung bewegt werden. Kurzzeitig arbeiten jeweils alle Klemmpressen. Bei der Krafteinleitung in die Spannglieder kann anstelle der Klemmpressen mit Riffelplatten auch die bei Spanngliedern gebräuchliche Keilverankerung verwendet werden.

In den Figuren 4 und 5 a bis d ist eine Fertigungsanlage gezeigt, bei der der Beton und die Fasern in umlaufende Kettenschalungselemente 40 gespritzt wird. Das Einspritzen erfolgt in zwei Phasen. Fig. 5 a zeigt die leere Schalform 40. Es wird eine Betonsprühvorrichtung 42 und eine Fasersprühvorrichtung 44 verwendet. Zunächst wird in die leere Schalform 40 mit überlappenden Spritzkegeln im Luftstrom auf die gleiche Stelle der Schalung der Faserbeton 46 bis zu etwa halber Schalungshöhe eingespritzt (Fig. 5 b). Dann wird die halbgefüllte Schalform unter der Umlenkrolle 48 hindurchgeführt (Fig. 5 c). Dabei werden die Spannglieder 2 umgelenkt und in den frischen Beton eingedrückt und durch die Umlenkrolle gleichzeitig zentriert. Schließlich wird das restliche Beton-Fasergemisch wiederum mit Spritzanlagen für Beton und Fasern 42, 44 eingebracht (Fig. 5 d), und bei der Weiterbewegung der gefüllten Schalform unter einer Abschlußwalze 50 wird der Beton verdichtet und geglättet (Fig. 5 e). Danach wird das Betonbewehrungselement nachbehandelt und gehärtet.

In den Figuren 6 und 7 a bis d ist ein Herstellungsverfahren erläutert, das ebenfalls umlaufende Kettenschalungselemente 40 verwendet. Die Fasern werden hierbei jedoch in Form von Vliesen 60, 62 eingelegt. In die leere Schalform 40 (Fig. 7 a) wird über eine Umlenkrolle 64 von einer Vorratsrolle 66 das untere Vlies 60 in die Schalung eingedrückt. Bei der Weiterbewegung der Schalung wird an der stationären Betonieranlage 8 der Beton bis zur Schalungsmitte dünnflüssig eingefüllt, oder er wird eingespritzt. Dann werden über die Umlenkrolle 48 die gespannten Spannglieder 2 in den Beton eingedrückt. Danach wird der restliche Beton eingebracht, und das obere Vlies 62 wird in den frischen Beton mit der Walze 64 eingedrückt und gleichzeitig gerüttelt und geglättet.

In Fig. 8 ist der Querschnitt eines Verbandes von Schalungselementen dargestellt. Es werden mehrere Bewehrungselemente in einem Arbeitsgang gemäß Fig. 6 gefertigt, indem der Schalungsboden Längstrennstege 70 nahe an die Mitte aufweist. Eine Abschlußwalze 72 hat an den gleichen Stellen Schneiden 74, so daß die Bewehrungselemente mit einem kleinen Zwischensteg verbunden sind. Dieser wird später durchtrennt.

In Fig. 9 ist schematisch eine Extrudiereinrichtung 80 dargestellt, bei der über eine Schnecke 82 oder eine ähnliche Einrichtung der Beton unter Druck in die Schalung eingebracht wird. Die Spannelemente 2 laufen dabei in Längsrichtung, und der Beton 84 wird von der Seite her an diese herum extrudiert. Die Formgebung erfolgt dabei durch eine geschlossene Düse 86.

In den Figuren 10 a, b ist eine Betoniereinrichtung für eine kontinuierliche Fertigung dargestellt, bei der zunächst Faservliese 90, 92 von unten und oben um die gespannten Spannglieder 2 in eine Betonierform 94 eingezogen werden. Der dünnflüssige Beton wird dann über stationäre Injektionslanzen 96 ähnlich Fig. 8 eingepreßt.

In Fig. 11 ist ein Teil einer Betoniereinrichtung dargestellt, bei der in den noch frischen Beton der Betonbewehrungsstäbe- von beiden Seiten mittels Stachelwalzen 100 Faservliese 102 und 104 unter eventuellem Rütteln eingedrückt werden. Die Betonierform 94 weist hierzu entsprechende Ausnehmungen 106 auf.

In Fig. 12 ist eine Draufsicht auf einen Spannrahmen 110 dargestellt. Die Bewegungsrichtung der Fertigung ist durch den Pfeil 112 angegeben. Es sind einerseits Längsspannglieder 2 vorgesehen. Die Spanneinrichtungen sind hier nicht dargestellt. Die Fertigung hat 4 Bereiche. Im ersten Bereich wird ein Querspannglied 114 in Verankerungen 116 eingefädelt, welche beidseitig je eine umlaufende Kette bilden. Sie werden vorzugsweise über Klemmvorrichtungen verankert. Die Verankerungen 116 werden in Führungen in Bewegungsrichtung verschoben; dabei laufen die Führungen im Aufweitungsbereich auseinander. Die Abschnitte des Querspanngliedes erhalten dabei eine dem Maß der Dehnung aus der Aufweitung entsprechende Vorspannung. Der Abstand der Verankerungen 116 wird dann im Betonierbereich und im Erhärtungsbereich wieder konstant gehalten, und die Vorspannung bleibt ebenfalls konstant. Erst nach dem Ende des Erhärtungsbereiches, das kann je nach der Art der Nachbehandlung in 50 oder 100 m sein, wird der Abstand der umlaufenden Verankerungen verringert, und die Klemmverankerungen 116 werden gelöst. Dabei wird die Spannung auf den Beton aufgebracht. Dabei erhält man eine flächig vorgespannte Matte. Es können Aussparungen durch die Betonform vorgesehen sein oder später ausgestanzt werden.

In Fig. 13 a,b ist die Erstellung von geraden Bewehrungselementen aus gekrümmten, von einer Aufwickelspule abgewickelten bandartigen Stücken 120 durch Laminieren dargestellt. Die beiden Teile werden mit jeweils der konkaven Seite (Fig. 13 a) aufeinandergeklebt. Bei dem Geraderichten entstehen an den zugewandten Flächen feine Risse, die mit dem Verkleben geschlossen werden. Die Außenflächen erhalten durch das Laminieren eine zusätzliche Druckspannung.

In Fig. 14 ist das Biegen von zwei dünnen vorgespannten Betonbändern 130 über eine Rolle 132 dargestellt. Beim Biegen entstehen an den Außenrändern Risse. Durch das Laminieren und eventuell zusätzliches Füllen der äußeren Risse wird die gebogene Form fixiert.

In Fig. 15 ist ein aus zwei Bändern 140, 141 laminiertes Bewehrungselement in Form eines Schubbügels 143 in Seitenansicht dargestellt. Solche Formen werden individuell für jedes Bauteil nach dem Bewehrungsplan gefertigt.

In Fig. 16 sind weitere Beispiele für die Weiterverarbeitung von Bewehrungs-Halbware erläutert. Aus den bandförmigen Elementen werden durch Flechten (Fig. 16 a) oder Laminieren (Fig. 16 b) flächige Elemente in Form von Matten hergestellt.

In Fig. 17 ist ein weiterer Arbeitsgang zur Verarbeitung von dünnen Betonbewehrungselementen dargestellt; dabei wird, z. B. zur Herstellung von Rohren, Stützen oder Rundbehältern, ein vorgespanntes Betonband 150 von einer Wickelspule 152 abgewickelt und anschließend um ein Rohr 154 gewickelt.

In Fig. 18 ist in Seitenansicht ein Gitterträger 160 gezeigt, der aus vorgespannten Betonbewehrungselementen durch Laminieren hergestellt ist. Dabei können im Obergurt 162 und Untergurt 164 auch dickere Betonbewehrungselemente mit eingefügt werden. Ein Stegelement 166 ist in Form eines gewellten bandförmigen vorgespannten Bewehrungselementes am Beton vorgesehen. Solche komplexeren Bewehrungselemente eignen sich zur Vorfertigung und schnelleren Verlegung von Bewehrungselementen. Es ist auch möglich, solche laminierten Teile direkt als Bauteile zu verwenden.

In Fig. 19 ist eine Draufsicht auf ein flächiges Netz von Spanngliedern dargestellt. Solche Matten lassen sich vorfertigen und erleichtern den Einbau der Bewehrung.

Im folgenden werden wichtige Anwendungen beschrieben. Für Stahlbeton muß die Betondeckung, d.h. der Abstand der äußeren Eisen zur Außenfläche aus Korrosionsgründen mindestens 3 bis 6 cm betragen. In diesem Bereich wird eine engmaschige Matte nach vorliegender Erfindung mit nichtrostenden Spanngliedern als Hautbewehrung eingelegt. Denn die Risse gehen im Regelfall von der Oberfläche der Betonteile in das Bauteilinnere. Die Oberfläche hat eine Vielzahl potentieller Rißansätze in Form feinster Kerben, die mit dem Auge nicht wahrnehmbar sind. Diese Schwachstellen entstehen beim Austrocknen der Bauteile durch Zugeigenspannungen oder bei schockartigen Abkühlungen, z. B. bei Schlagregen an einem Sommertag. Die Kerben sind nicht sehr tief, aber potentielle Wurzeln größerer Risse. Eine Hautbewehrung im Bereich der Betondeckung kann ein Weiterwachsen dieser Risse stoppen. Diese Hautbewehrung ist umso notwendiger, je dicker man die Betonüberdeckung zum Schutz der tragenden Bewehrung wählen muß. Die Hautbewehrung gemäß vorliegender Erfindung hat gegenüber allen anderen möglichen Hautbewehrungen wie Stahlmatten oder wie Faserzusätze den Vorteil, daß sie nicht korrosionsanfällig ist und daß sie vor allem wegen ihrer großen Steifigkeit sehr viel geringere Risse und beste Rißverteilung ergibt. Dadurch sorgt die Hautbewehrung für Bauteildichtheit gegen Flüssigkeiten aller Arten, für Wetterbeständigkeit und für optisch einwandfreie Bauteiloberflächen. Sie bewirken also Unempfindlichkeit gegen lokale Schwachstellen und eignen sich so für fast alle Einsatzgebiete von Betonbauteilen wie dichte Behälter, sog. weiße Wannen, Außenbauteile aller Art, Decken oder Stege von Unterzügen. Sie haben darüberhinaus den Vorteil, daß sie wegen ihrer Kriechfähigkeit den jungen Beton gezielt unter Druck setzen können.

Mit hitzebeständigen Fasern dienen Hautbewehrungsmatten als Brandschutzschicht für Betonkonstruktionen. Sie verhindern ein vorzeitiges Abplatzen größerer Betonteile. Es können dadurch höhere Feuerwiderstandsklassen erreicht werden.

Bewehrungselemente aus dünnen Bändern oder Matten eignen sich zur Sanierung oder Verstärkung von Betonkonstruktionen, die in der Zugzone große Risse oder Abplatzungen ausweisen, indem die Matten auf alte Bauteile aufgeklebt werden. Sie passen sich der unebenen Betonoberfläche besser an als die üblicherweise verwendeten Stahllaschen.

Besondere Anwendungen von Bewehrungselementen gemäß vorliegender Erfindung bieten sich dort, wo für Stahlbewehrungen hohe Aufwendungen für den Korrosionsschutz gemacht werden müssen. Das trifft zu bei Bauteilen aus Porenbeton oder anderen Betonen, deren Gefüge wegen mangelnder Dichtigkeit den Korrosionsschutz nicht gewährleistet oder auch bei bewehrtem Mauerwerk, bei dem die Bewehrung in den Mörtel der Fugen eingelegt wird.

Im Erd- und Deponiebau können biegsame Betonbewehrungselemente nach vorliegender Erfindung die heute vielfach verwendeten Geotextilien vorteilhaft ersetzen. Beispiele sind rückverankerte Böschungen, bewehrte Erde, Verstärkung von Isolierschichten im Deponiebau oder Erd- und Felsanker.

Versuche haben gezeigt, daß Betonstabbewehrungen sehr viel steifer sind als übliche Stahlbewehrungen. Das hat zur Folge, daß das Tragverhalten beim Schub günstiger wird. Besonders bei Platten können bei einer Bewehrung mit Betonstabmatten größere Stützweiten ohne Schubbewehrung erzielt werden. Auch bei der Bewehrung von Durchstanzbereichen von Flachdecken mit Betonstabmatten ist das Tragverhalten verbessert, so daß geringere Deckenstärken möglich werden.

Biegsame Betonbewehrungen eignen sich zum Wickeln von runden Behältern und Rohren; dabei kann bei der Verwendung von kriechfähigem Beton in den Elementen eine Ringdruckvorspannung erzielt werden. Auch bei Rundstützen und bei Pfahlbewehrungen können gewickelte Bewehrungen eingesetzt werden.

Betonbänder können schließlich auch für die Herstellung von Bauteilen wie Hallenbinder oder Gitterträger verwendet werden. In Fig. 20 ist als Beispiel ein laminierter Hallenbinder in Seitenansicht dargestellt. Ähnlich den Leimbindern im Holzbau können Bauteile als gerade oder gekrümmte Betonschichtelemente gefertigt werden. Dabei ist es möglich, Stahlanschlußteile oder vorgefertigte Betonteile in die Schichten mit einzukleben.

## Patentansprüche

1. Verfahren zur Bewehrung eines Betonbauwerks durch Herstellen von vorgespannten Bewehrungselementen mit im wesentlichen zentrisch angeordneten Spanngliedern in einer Mörtelmatrix und durch schlaffes Einlegen derselben in Umgebungsbeton, gekennzeichnet durch die folgenden Stufen
(A) Kontinuierliche Herstellung einer bandförmigen oder drahtförmigen, im Endzustand verformbaren Bewehrungselement-Halbware (12) mit einer Dicke in mindestens einer Richtung quer zur Längserstreckung der Spannglieder (2) von 3 bis 20 mm,
wobei
(a) mindestens ein Endlosspannglied (2) von einer Vorratsspule (4) abgenommen wird,
(b) unter Zugspannung durch eine Mörtelformzone und eine Mörtelhärtezone (6,22,40) geführt wird und
(c) die mindestens teilweise ausgehärtete Halbware auf gewünschte Längen geschnitten wird;
(B) Weiterverarbeitung der Halbware (12) der Stufe A durch Biegen und/oder Laminieren oder durch Flechten oder durch Wickeln und
(C) Einbringen der Halbware (12) der Stufe B in Umgebungsbeton.

2. Verfahren nach Anspruch 1 dadurch gekennzeichnet, daß man mindestens zwei gleichartige oder verschiedenartige Scharen von bandförmigen Bewehrungselementen zu einem gitterförmigen, flächigen, laminierten oder geflochtenen Verbundbewehrungselement verarbeitet.

3. Verfahren nach einem der Ansprüche 1 oder 2, dadurch gekennzeichnet, daß man mindestens ein Bewehrungselement (150) auf ein zylindrisches Substrat (154) aufwickelt.

4. Verfahren nach Anspruch 2, dadurch gekennzeichnet, daß man einen Gitterträger (160) aus einem gewellt laminierten Verbundbewehrungselement (166) als Steg mit zwei Bewehrungselementen als Ober- und Untergut (162, 164) durch punktuelles Laminieren herstellt, wobei gegebenenfalls die örtliche Wellenlänge an die statischen Erfordernisse angepaßt wird und wobei man gegebenenfalls mehrere Gitterträger mit weiteren Bewehrungselementen zu einem körperlichen Gebilde verarbeitet.

5. Verfahren zur Bewehrung eines Betonbauwerks durch Herstellen von vorgespannten Bewehrungselementen mit sich in mindestens einer Richtung erstreckenden, im wesentlichen zentrisch angeordneten Spanngliedern in einer Mörtelmatrix und durch schlaffes Einlegen derselben in Umgebungsbeton, gekennzeichnet durch die folgenden Stufen
(A) Herstellung einer gitterförmigen, flächigen, im Endzustand verformbaren Bewehrungslement-Halbware mit einer Dicke von 3 bis 20 mm, wobei man
(a) mindestens zwei Scharen von Spanngliedern (2,114) in einem flächigen Spannbett (110) vorspannt,
(b) eine Mörtelmatrix einbringt und zum Erhärten bringt, wobei dei Gitteraussparungen im Spannbett vorgegeben sind oder in die noch nicht vollständig ausgehärtete Mörtelmatrix eingebracht werden,
(c) in einem mindestens teilweise erhärteten Zustand die Spannglieder löst und
(d) die flächige Halbware aus dem Spannbett entnimmt;
(B) Weiterverarbeitung der gitterförmigen, flächigen Bewehrungselement-Halbware durch
(a) gegebenenfalls Zuschneiden auf Paßmaße,
(b) gegebenenfalls Formgebung durch Biegen und/oder Laminieren mit gleichartigen oder andersartigen Bewehrungselementen und
(c) Einbringen in Umgebungsbeton.

6. Verfahren nach einem der Ansprüche 1 bis 5, dadurch gekennzeichnet, daß man die Bewehrungselemente (130) über eine Biegerolle (132) mit auf die Dicke des Bewehrungselementes abgestimmtem Radius biegt.

7. Verfahren nach einem der Ansprüche 1 bis 6, dadurch gekennzeichnet, daß man die durch Biegen entstehenden Risse mit Kunstharz füllt.

8. Verfahren nach einem der Ansprüche 1 bis 7, dadurch gekennzeichnet, daß man in die Mörtelmatrix schlaffe, biegsame Kusntstoff-, Glas-, Karbon- oder Metallfasern oder schlaffe, steife Verstärkungsdrähte oder -streifen aus Metall einbringt.

9. Verfahren nach einem der Ansprüche 1 bis 8, dadurch gekennzeichnet, daß Spannglieder aus Stahl, Glas, Kohlenstoff, Aramid oder hitzebeständigen Filamenten, vorzugsweise aus Basalt, bestehen.

10. Verfahren nach einem der Ansprüche 1 bis 9, dadurch gekennzeichnet, daß der Mörtel als Bindemittel mindestens teilweise ein Polymer enthält.

11. Bewehrungsmatte für ein Betonbauwerk, insbesondere zur Hautbewehrung, gekennzeichnet durch eine gitterförmige Anordnung einer Vielzahl von einstückig ausgebildeten oder gekreuzt laminierten oder geflochtenen, vorgespannten bandförmigen Bewehrungselementen, hergestellt nach dem Verfahren gemäß den Ansprüchen 1 bis 10, deren jedes im wesentlichen zentrisch angeordnete Spannglieder in einer Mörtelmatrix enthält.

## Claims

1. Method for reinforcing a concrete structure by producing prestressed reinforcing elements with substantially centrally arranged tendons in a mortar matrix and by laying them untensioned in surrounding concrete, comprising the following stages
(A) continuous production of a semi-finished reinforcing element (12) in strip form or wire form which can be deformed in the final state, of a thickness of 3 to 20 mm in at least one direction transversely to the longitudinal extent of the tendons (2), in which production
(a) at least one endless tendon (2) is taken from a supply reel (4),
(b) is passed under tensile stress through a mortar forming zone and a mortar hardening zone (6, 22, 40) and
(c) the at least partially hardened semi-finished product is cut to desired lengths;
(B) further processing of the semi-finished product (12) from stage A by bending and/or laminating or by intermeshing or by winding and
(C) introducing the semi-finished product (12) from stage B into surrounding concrete.

2. Method according to Claim 1, characterized in that at least two similar or different groups of reinforcing elements in strip form are processed into a grid-shaped, sheet-like, laminated or intermeshed composite reinforcing element.

3. Method according to one of Claims 1 or 2, characterized in that at least one reinforcing element (150) is wound onto a cylindrical substrate (154).

4. Method according to Claim 2, characterized in that a lattice girder (160) is produced from a corrugated-laminated composite reinforcing element (166) as a web with two reinforcing elements as the upper flange and lower flange (162, 164) by spot-laminating, the local length of the corrugations being adapted if need be to the static requirements, and if need be a plurality of lattice girders being processed with further reinforcing elements into a physical form.

5. Method for reinforcing a concrete structure by producing prestressed reinforcing elements with substantially centrally arranged tendons, extending in at least one direction, in a mortar matrix and by laying them untensioned in surrounding concrete, comprising the following stages
(A) producing a grid-shaped, sheet-like semi-finished reinforcing element which can be deformed in the final state, of a thickness of 3 to 20 mm, in which production
(a) at least two groups of tendons (2, 114) are prestressed in a two-dimensional stressing bed (110),
(b) a mortar matrix is introduced and made to harden, the grid clearances in the stressing bed being predetermined or introduced into the not yet completely hardened mortar matrix,
(c) in an at least partially hardened state, the tendons are released and
(d) the sheet-like semi-finished product is removed from the stressing bed;
(B) further processing of the grid-shaped, sheet-like semi-finished reinforcing element by
(a) if need be, cutting to dimensions to fit,
(b) if need be, shaping by bending and/or laminating with similar or different reinforcing elements and
(c) introducing into surrounding concrete.

6. Method according to one of Claims 1 to 5, characterized in that the reinforcing elements (130) are bent over a bending roller (132) of a radius adapted to match the thickness of the reinforcing element.

7. Method according to one of Claims 1 to 6, characterized in that the cracks produced by bending are filled with synthetic resin.

8. Method according to one of Claims 1 to 7, characterized in that untensioned, flexible plastic, glass, carbon or metal fibres or untensioned, rigid reinforcing wires or strips of metal are introduced into the mortar matrix.

9. Method according to one of Claims 1 to 8, characterized in that tendons consist of steel, glass, carbon, aramid or heat-resistant filaments, preferably of basalt.

10. Method according to one of Claims 1 to 9, characterized in that the mortar at least partially contains a polymer as a binder.

11. Reinforcing mat for a concrete structure, in particular for skin reinforcement, characterized by a grid-shaped arrangement of a multiplicity of integrally formed or cross-laminated or intermeshed, prestressed reinforcing elements in strip form, produced by the method according to Claims 1 to 10, each of which contains substantially centrally arranged tendons in a mortar matrix.

## Revendications

1. Procédé pour renforcer une construction en béton grâce à la fabrication d'éléments de renforcement précontraints comportant des membres de précontrainte globalement centrés, dans une matrice de mortier, et grâce à la mise en place lâche de ces membres de précontrainte dans le béton environnant, caractérisé par les étapes suivantes :
(A) fabrication continue d'un élément de renforcement semi-fini en forme de bande ou de fil métallique (12) déformable, à l'état final, et présentant une épaisseur de 3 à 20 mm dans au moins une direction transversale par rapport à l'extension longitudinale des membres de précontrainte (2),
étant précisé
(a) qu'au moins un membre de précontrainte continu (2) est pris sur une bobine d'alimentation (4),
(b) traverse une zone de formage de mortier et une zone de durcissement de mortier (6, 22, 40) en étant soumis à une contrainte de traction,
(c) et que le produit semi-fini au moins partiellement durci est coupé à des longueurs voulues ;
(B) transformation du produit semi-fini (12) de l'étape A par cintrage et/ou laminage ou par entrelacement ou par enroulement, et
(C) mise en place du produit semi-fini (12) de l'étape B dans le béton environnant.

2. Procédé selon la revendication 1, caractérisé en ce qu'on transforme au moins deux assemblages identiques ou différents d'éléments de renforcement en forme de bandes en un élément de renforcement composite en forme de treillis, plat, laminé ou entrelacé.

3. Procédé selon la revendication 1 ou 2, caractérisé en ce qu'on enroule au moins un élément de renforcement (150) sur un substrat cylindrique (154).

4. Procédé selon la revendication 2, caractérisé en ce qu'on fabrique par laminage ponctuel une poutre en treillis (160) à partir d'un élément de renforcement composite (166) laminé suivant une forme ondulée, sous la forme d'une traverse pourvue de deux éléments de renforcement comme membrures supérieure et inférieure (162, 164), étant précisé que la longueur d'ondulation locale est éventuellement adaptée aux exigences statiques et qu'on transforme éventuellement plusieurs poutres à treillis avec d'autres éléments de renforcement en une structure à trois dimensions.

5. Procédé pour renforcer une construction en béton, grâce à la fabrication d'éléments de renforcement précontraints comportant des membres de précontrainte qui s'étendent dans au moins une direction et qui sont globalement centrés, dans une matrice de mortier, et grâce à la mise en place lâche de ces membres de précontrainte dans le béton environnant, caractérisé par les étapes suivantes :
(A) fabrication d'un élément de renforcement semi-fini en forme de treillis, plat et déformable à l'état final, de 3 à 20 mm d'épaisseur, étant précisé
(a) qu'on précontraint au moins deux assemblages de membres de précontrainte (2, 114) sur un banc de précontrainte plat (110),
(b) qu'on met en place et qu'on fait durcir une matrice de mortier, les évidements du treillis étant prédéfinis sur le banc de précontrainte ou étant mis en place dans la matrice de mortier pas encore complètement durcie,
(c) qu'on relâche les membres de précontrainte dans un état au moins partiellement durci, et
(d) qu'on enlève le produit semi-fini plat du banc de précontrainte ;
(B) transformation de l'élément de renforcement semi-fini plat en forme de treillis grâce
(a) à un éventuel découpage aux cotes limites,
(b) à un éventuel formage par cintrage et/ou laminage avec des éléments de renforcement identiques ou différents, et
(c) à la mise en place dans le béton environnant.

6. Procédé selon l'une des revendications 1 à 5, caractérisé en ce qu'on cintre les éléments de renforcement (130) sur un cylindre de cintrage (132) présentant un rayon adapté à l'épaisseur de l'élément de renforcement.

7. Procédé selon l'une des revendications 1 à 6, caractérisé en ce qu'on remplit de résine synthétique les fissures formées lors du cintrage.

8. Procédé selon l'une des revendications 1 à 7, caractérisé en ce qu'on place dans la matrice de mortier des fibres de matière plastique, de verre, de carbone ou de métal lâches et souples, ou des fils ou des bandes de renforcement lâches et rigides en métal.

9. Procédé selon l'une des revendications 1 à 8, caractérisé en ce que les membres de précontrainte se composent d'acier, de verre, de carbone, d'aramide ou de filaments réfractaires, de préférence de basalte.

10. Procédé selon l'une des revendications 1 à 9, caractérisé en ce que le mortier contient au moins partiellement un polymère comme liant.

11. Treillis de renforcement pour une construction en béton, en particulier pour un renforcement de surface, caractérisé par une disposition en forme de treillis d'une multiplicité d'éléments de renforcement précontraints en forme de bandes qui sont formés d'une seule pièce ou par laminage croisé ou par entrelacement, fabriqué suivant le procédé selon les revendications 1 à 10, chacun desdits éléments de renforcement contenant dans une matrice de mortier des membres de précontrainte globalement centrés.
